# EUROPÄISCHE PATENTANMELDUNG

(11) **EP 4 685 252 A1**
(43) Veröffentlichungstag der Anmeldung: **28.01.2026**
(21) Anmeldenummer: 25184562.4
(22) Anmeldetag: 23.06.2025
(51) Int. Cl.: C22C 1/02, C22C 9/02

(54) **KUPFER-ZINN-MOLYBDÄN-GUSSLEGIERUNG, HIERAUS HERGESTELLTES GUSSSTÜCK UND VERFAHREN ZUM HERSTELLEN EINER SOLCHEN KUPFER-ZINN-MOLYBDÄN-GUSSLEGIERUNG**

(30) Priorität: 23.07.2024 DE 102024120937
(71) Anmelder: KS Gleitlager GmbH, 68789 St. Leon-Rot (DE)
(72) Erfinder: Tammen, Dr. Niklas, 26871 Papenburg (DE)
(74) Vertreter: DREISS Patentanwälte PartG mbB

(57) **Zusammenfassung**

Die Erfindung betrifft eine Kupfer-Zinn-Molybdän-Gusslegierung, ein hieraus hergestelltes Gussstück sowie ein Verfahren zum Herstellen einer solchen Gusslegierung.

## Beschreibung

Die Erfindung betrifft eine Kupfer-Zinn-Molybdän-Gusslegierung, einen hieraus hergestellten Gussrohling sowie ein Verfahren zum Herstellen einer solchen Kupfer-Zinn-Molybdän-Gusslegierung.

Kupfer-Zinn-Legierungen, auch als Bronzelegierungen bezeichnet, sind in vielfältiger Art und Weise aus dem Stand der Technik bekannt und finden beispielsweise als Lagerwerkstoff Verwendung.

Solche Bronzelegierungen enthalten oftmals Blei, um eine Herstell- und Bearbeitbarkeit zu verbessern. Aus Gesundheits- und Umweltschutzgründen ist Blei als giftiges Schwermetall jedoch zunehmend als Legierungselement unerwünscht.

Um Blei zu ersetzen, wurde die Zugabe von Schwefel diskutiert. Beispielsweise ist aus der aus der DE 10 2020 106 995 A1 bekannt, zu einer Kupfer-Zinn-Bronze in geringen Mengen Schwefel hinzuzugeben, um eine Spanbarkeit zu verbessern und gleichzeitig eine schmierende Eigenschaft bereitzustellen. Die DE 10 2020 106 995 A1 beschreibt dabei insbesondere eine bleifreie Kupfer-Zinn-Bronze Stranggusslegierung, die wenigstens 84 Gew.-% Kupfer, 9,0 - 13,0 Gew.-% Zinn, 0,1 - 0,8 Gew.-% Schwefel, höchstens bis 0,5 Gew.-% Zink und 0,05 bis 3,0 Gew.-% Nickel umfasst. Als Nachteil von Schwefel wird die Bildung von Zinksulfid thematisiert, welches durch seine vergleichsweise hohe Härte eine maschinelle Bearbeitbarkeit erschwert.

Aus der DE 10 2021 131 763 A1 ist eine Kupfer-Zinn Stranggusslegierung mit weiter erhöhtem Schwefelgehalt bekannt, wobei die Stranggusslegierung wenigstens 86,0 Gew.-% Kupfer, 3,5 - 12,0 Gew.-% Zinn, 0,9 - 1,48 Gew.-% Schwefel, höchstens 4,0 Gew.-% Nickel und höchstens 0,09 Gew.-% Zink umfasst. Die DE 10 2021 131 763 A1 thematisiert, dass durch Erhöhung des Schwefelgehalts in den beanspruchten Bereich die tribologischen Eigenschafen der Stranggusslegierung verbessert werden können.

Der vorliegenden Erfindung liegt die Aufgabe zugrunde, eine Kupfer-Zinn-Gusslegierung mit weiter verbesserten Eigenschaften bereitzustellen. Insbesondere soll sich die Kupfer-Zinn-Gusslegierung gut und auf wirtschaftliche Weise herstellen und vergießen lassen und nach dem Guss gut spanbar sein und gute tribologische Eigenschaften aufweisen.

Diese Aufgabe wird erfindungsgemäß durch eine Gusslegierung mit den Merkmalen des Anspruchs 1 gelöst. Hierbei handelt es sich um eine Gusslegierung bestehend aus:
- 3,0 - 16,0 Gew.-% Zinn
- 0,1 - 1,6 Gew.-% Molybdän,
- 0,1 - 1,1 Gew.-% Schwefel,
- gegebenenfalls bis zu 3,0 Gew.-%, insbesondere bis zu 2,5 Gew.-%, weiter insbesondere bis zu 2,0 Gew.-%, Nickel,
- gegebenenfalls bis zu 0,5 Gew.-%, insbesondere bis zu 0,4 Gew.-%, Phosphor,
- gegebenenfalls bis zu 1,0 Gew.-%, insbesondere bis zu 0,5 Gew.-%, Zink;
- Rest Kupfer und unvermeidbare Verunreinigungen,
wobei, bezogen auf Gewichtsprozent, ein Verhältnis von Schwefel zu Molybdän in der Legierung größer 0,6, insbesondere größer 0,65, weiter insbesondere größer 0,66, ist (d.h. wobei ein Verhältnis des Massenanteils (in Gew.-%) von Schwefel in der Legierung zu dem Massenanteil (in Gew.-%) von Molybdän in der Legierung größer 0,6 insbesondere größer 0,65, weiter insbesondere größer 0,66, beträgt).

Die vorgeschlagene Gusslegierung ist umweltfreundlich, lässt sich gut vergießen und weist im vergossenen Zustand eine gute Spanbarkeit und gute tribologische Eigenschaften auf. Insbesondere hat sich gezeigt, dass durch die Kombination von Molybdän und Schwefel die Eigenschaften des substituierten Bleis zumindest teilweise ersetzt werden können und gleichzeitig die im Stand der Technik beschriebenen Nachteile des Schwefels überwunden werden können. Im Rahmen der Erfindung wurde nämlich erkannt, dass sich durch die Kombination von Molybdän und Schwefel im beanspruchten Massenanteil und Massenverhältnis beim Erstarrungsvorgang Molybdändisulfid (MoS₂) ausscheidet, welches bereits bei geringen Mengen als Spanbrecher wirken kann und somit eine Bearbeitbarkeit verbessert. Zudem hat sich herausgestellt, dass Molybdändisulfid auch in der Gusslegierung seine Eigenschaften als Trockenschmierstoff ausüben kann, was sich positiv auf die tribologischen Eigenschaften auswirkt.

Schließlich wurde festgestellt, dass die Anwesenheit von Molybdän die Legierung überraschenderweise robust gegenüber möglichen Verunreinigungen durch Zink und das sich dann bildende Zinksulfid macht. Im Zuge von Untersuchungen wurde erkannt, dass sich das ausscheidende Molybdändisulfid an möglicherweise entstehendes Zinksulfid anlagern oder dieses sogar einkapseln und damit unschädlich machen kann.

Gegenstand der vorliegenden Erfindung ist eine Gusslegierung der beanspruchten Zusammensetzung im erschmolzenen Zustand. Ferner ist Gegenstand der vorliegenden Erfindung eine Gusslegierung der beanspruchten Zusammensetzung im vergossenen und insbesondere erkalteten Zustand. In der Gusslegierung liegen Schwefel und Molybdän insbesondere zumindest teilweise als MoS₂ vor.

Die Gusslegierung ist insbesondere bleifrei ausgebildet, d.h. dass Blei nicht aktiv als Legierungselement zugegeben ist und ein verunreinigungsbedingter Rest an Blei höchstens 0,10 Gew.-%, insbesondere höchstens 0,09 Gew.-%, insbesondere höchstens 0,08 Gew.-%, insbesondere höchstens 0,07, insbesondere höchstens 0,06 und vorzugsweise höchstens 0,05 Gew.-%, beträgt.

Vorzugsweise ist das Verhältnis von Schwefel zu Molybdän in der Legierung höchstens 2,5, vorzugsweise höchstens 1,5, weiter vorzugsweise höchstens 1,0, weiter vorzugsweise höchstens 0,8.

Insbesondere liegt das Verhältnis von Schwefel zu Molybdän in der Legierung zwischen 0,6 und 2,5, vorzugsweise zwischen 0,65 und 2,0, weiter vorzugsweise zwischen 0,65 und 1,5, weiter vorzugsweise zwischen 0,65 und 1,0. Besonders bevorzugt ist ein Verhältnis von Schwefel zu Molybdän in der Legierung zwischen 0,66 und 0,8.

Es kann sich als vorteilhaft erweisen, wenn die Gusslegierung 0,1 - 0,3 Gew.- % Molybdän und 0,1 - 0,2 Gew.-% Schwefel enthält. Es wurde erfindungsgemäß erkannt, dass ein solcher, vergleichsweiser geringer, Gehalt an Molybdän/Schwefel bereits zu einer signifikanten Verbesserung der Bearbeitbarkeit der Gusslegierung beiträgt.

Es kann sich auch als vorteilhaft erweisen, wenn die Gusslegierung einen höheren Molybdän/Schwefel-Gehalt aufweist, wodurch sich die tribologischen Eigenschaften der Legierung verbessern können. Solche Gusslegierungen können insbesondere in der Lagertechnik, bspw. als Gleitschicht eines Gleitlagers, von Vorteil sein. Insbesondere kann die Gusslegierung 0,6 - 1,6 Gew.-% Molybdän und 0,4 - 1,1 Gew.-% Schwefel enthalten.

Eine bevorzugte Gusslegierung enthält 3,5 - 8,5 Gew.-%, insbesondere 4,0 - 8,0 Gew.-%, Zinn. Solche Gusslegierungen mit vergleichsweise geringem Zinngehalt eignen sich insbesondere für Anwendungen, in denen nach dem Vergießen der Legierung eine Umformung stattfinden soll.

Eine alternative bevorzugte Gusslegierung enthält 7,0 - 13,5 Gew.-%, insbesondere 8,0 - 12,0 Gew.-%, weiter insbesondere 8,5 - 11,5 Gew.-%, weiter insbesondere 9,0 - 11,0 Gew.-%, Zinn. Solche Gusslegierungen mit vergleichsweise hohem Zinngehalt eignen sich insbesondere für Anwendungen in der Lagertechnik.

Im Rahmen einer vorteilhaften Ausgestaltung kann die Gusslegierung 3,5 - 11,5 Gew.-%, insbesondere 4,0 - 10,5, weiter insbesondere 5,5- 9,5, weiter insbesondere 6,0 - 8,5 Gew.-%, Zinn, 1,1 - 6,4 Gew.-%, insbesondere 1,7 - 6,4 Gew.-%, weiter insbesondere 2,2 - 6,4 Gew.-%, Molybdän und 0,7 - 4,3 Gew.-%, insbesondere 1,1 - 4,3 Gew.-%, weiter insbesondere 1,5 - 4,3 Gew.-% Schwefel enthalten.

Im Rahmen einer alternativen vorteilhaften Ausgestaltung kann die Gusslegierung 7,0 - 15,5 Gew.-%, insbesondere 8,5 - 14,0 Gew.-%, weiter insbesondere 10,0 - 13,5 Gew.-%, weiter insbesondere 10,5 - 13,5 Gew.-%, weiter insbesondere 12,5 - 13,5 Gew.-% Zinn, 0,1 - 0,3 Gew.-% Molybdän und 0,1 - 0,2 Gew.-% Schwefel enthalten.

Weiter kann es sich als vorteilhaft erweisen, wenn die Gusslegierung 0,01 - 0,5 Gew.-%, insbesondere 0,01 - 0,4 Gew.-%, Phosphor enthält. Phosphor kann zur Desoxidation der Schmelze beitragen. In Kombination mit Molybdändisulfid kann es bei zu hohen Anteilen aber zur Entartung der Schwefelphase und zur Bildung phosphorreicher intermetallischer Phasen führen, die aufgrund ihrer Härte zu einer Verschlechterung der Umformbarkeit und Steigerung der Brüchigkeit führen können, weshalb ein Phosphoranteil zu begrenzen ist.

Weiter kann es sich als vorteilhaft erweisen, wenn die Gusslegierung 0,4 - 2,5 Gew.-%, insbesondere 0,5 - 2,0 Gew.-%, weiter insbesondere 1,0 - 2,0 Gew.-%, weiter insbesondere 1,5 - 2,0 Gew.-%, Nickel enthält. Nickel kann in den beanspruchten Mengen dazu beitragen, eine Festigkeit der Legierung zu verbessern. Zudem kann Nickel sich positiv auf eine Korrosionsbeständigkeit der Legierung auswirken.

Weiter erweist es sich als vorteilhaft, wenn ein Anteil der unvermeidbaren Verunreinigungen jeweils weniger als 0,4 Gew.-%, insbesondere weniger als 0,1 Gew.-%, und insgesamt höchstens 0,8 Gew.-%, insbesondere höchstens 0,5 Gew.-%, beträgt. Die Verunreinigungen können gegebenenfalls umfassen: bis 0,04 Gew.-% Silizium, bis 0,1 Gew.-% Aluminium, bis 0,2 Gew.-% Mangan, bis 0,1 Gew.-% Blei, bis 0,3 Gew.-% Arsen, bis 0,4 Gew.-% Antimon.

Die Erfindung betrifft auch ein Gussstück, insbesondere Stranggussstück, insbesondere in Strangform oder Rohrform, aus einer der vorstehend beschriebenen Gusslegierungen. Das Gussstück ist insbesondere hergestellt durch Vergießen, insbesondere Stranggießen, einer vorstehend beschriebenen Gusslegierung zu einem Gussrohling und optional Nachbearbeiten des Gussrohlings.

Das Gussstück besteht insofern insbesondere aus
- 3,0 - 16,0 Gew.-% Zinn
- 0,1 - 1,6 Gew.-% Molybdän,
- 0,1 - 1,1 Gew.-% Schwefel,
- gegebenenfalls bis zu 3,0 Gew.-%, insbesondere bis zu 2,5 Gew.-%, weiter insbesondere bis zu 2,0 Gew.-%, Nickel,
- gegebenenfalls bis zu 0,5 Gew.-%, insbesondere bis zu 0,4 Gew.-%, Phosphor,
- gegebenenfalls bis zu 1,0 Gew.-%, insbesondere bis zu 0,5 Gew.-%, Zink,
- Rest Kupfer und unvermeidbare Verunreinigungen,
wobei, bezogen auf Gewichtsprozent, ein Verhältnis von Schwefel zu Molybdän in der Legierung größer 0,6, insbesondere größer 0,5, weiter insbesondere größer 0,66, beträgt.

In der vergossenen Gusslegierung, insbesondere dem Gussstück, liegt insbesondere ein Teil des Schwefels und des Molybdäns als Molybdän-Schwefel-Phasen vor. Die Molybdän-Schwefel-Phasen weisen insbesondere die Zusammensetzung MoS₂₋ₓ auf, wobei 0 ≤ x < 1,1 ist.

Insbesondere liegt in der vergossenen Gusslegierung, insbesondere dem Gussstück, ein Teil des Schwefels und des Molybdäns als Molybdändisulfid (MoS₂), insbesondere in Form von, vorzugsweise kugeligen, MoS₂-Ausscheidungen, vor. Vorzugsweise liegt das Molybdänsulfid fein verteilt im Gefüge vor.

Vorzugsweise beträgt ein Flächenanteil der Molybdän-Schwefel-Phasen bei Betrachtung im Schliff(bild) mehr als 0,8%, vorzugsweise mehr als 1,0%, weiter vorzugsweise mehr als 1,3%, einer betrachteten Gesamtfläche.

Der Flächenanteil der Molybdän-Schwefel-Phasen kann insbesondere dadurch bestimmt werden, dass wenigstens ein metallographischer Schliff der vergossenen Gusslegierung, insbesondere des Gussstücks, hergestellt wird und an wenigstens fünf Positionen des Schliffs jeweils eine Gesamtfläche von 1,4 mm² mit einem Lichtmikroskop bei (bspw. bei 200- bis 400-facher Vergrößerung) betrachtet und der Flächenanteil der der Molybdän-Schwefel-Phasen an der Gesamtfläche bestimmt wird. Das Bestimmen des Flächenanteils der der Molybdän-Schwefel-Phasen kann über bekannte Messsoftwares erfolgen.

Vorzugsweise weisen zumindest eine Teilmenge der Molybdän-Schwefel-Phasen bei Betrachtung im Schliff(bild) einen (jeweiligen) Flächeninhalt von mehr als 30 µm² auf. Der Flächeninhalt kann beispielsweise mittels lichtmikroskopischer Untersuchungen an einem metallographischen Schliff der vergossenen Gusslegierung, insbesondere des Gussstücks, ermittelt werden. Molybdän-Schwefel-Phasen einer solchen Größe haben sich als besonders effektiv für eine gute Schmierwirkung herausgestellt. Bei einer solchen Ausgestaltung kann es dann vorteilhaft sein, wenn, bei Betrachtung im Schliff(bild), ein Flächenanteil dieser Molybdän-Schwefel-Phasen mehr als 0,8%, vorzugsweise mehr als 1,0%, einer betrachteten Gesamtfläche beträgt.

Die Erfindung betrifft auch ein Verfahren zum Herstellen einer vorstehend beschriebenen Gusslegierung. Das Verfahren umfasst die folgenden Schritte:
- Bereitstellen, insbesondere Schichten, der Legierungsbestandteile in einem Schmelzofen, insbesondere Induktionsschmelzofen, wobei die Legierungsbestandteile bei Raumtemperatur zugegeben werden (Der Ofen selbst kann jedoch eine höhere Temperatur aufweisen.);
- Erzeugen einer Schmelze aus den Legierungsbestandteilen in dem Schmelzofen unter Bildung der Legierung, insbesondere bei Temperaturen zwischen 1100°C - 1300°C.

Es wurde erfindungsgemäß erkannt, dass durch Bereitstellen und insbesondere Schichten der Legierungsbestandteile bei Raumtemperatur (d.h. die Legierungsbestandteile werden nicht vorgewärmt oder in geschmolzenem Zustand zugegeben) eine homogene Schmelze erzeugt werden kann. Nach dem Erzeugen der Schmelze kann diese vergossen werden und danach abgekühlt werden.

Die Legierungsbestandteile können dabei in Reinform oder als Legierung oder Verbindung bereitgestellt werden. Insbesondere kann Schwefel teilweise in Form von Molybdändisulfid (MoS₂) hinzugegeben werden, was eine Löslichkeit von Schwefel und Molybdän in der Schmelze verbessert. In der Schmelze ist das Molybdändisulfid insbesondere gelöst.

Weiter hat es sich als vorteilhaft herausgestellt, wenn die Legierungsbestandteile, insbesondere bereits vor dem Erzeugen der Schmelze und auch während des Erzeugens der Schmelze, mit einem Abdeckmittel abgedeckt werden, um die Schmelze vor Umgebungseinflüssen, insbesondere vor Oxidation, zu schützen. Bei dem Abdeckmittel kann es sich insbesondere um Holzkohle handeln.

Weiter kann es sich als vorteilhaft erweisen - alternativ oder zusätzlich zu dem Abdecken der Schmelze mit dem Abdeckmittel - wenn das Erzeugen der Schmelze unter Schutzgasatmosphäre oder bei Unterdruck erfolgt.

Die Erfindung betrifft auch ein Verfahren zum Herstellen eines Gussstücks aus einer vorstehend beschriebenen Gusslegierung. Das Verfahren umfasst die folgenden Schritte:
- Erzeugen einer Schmelze aus den Legierungsbestandteilen in einem Schmelzofen, insbesondere Induktionsschmelzofen, weiter insbesondere wie vorstehend beschrieben;
- Vergießen der Schmelze;
- Abkühlen (und somit Erstarren) der Schmelze, insbesondere unter Erhalt eines Gussrohlings. Der Gussrohling kann das Gussstück bilden. Der Gussrohling kann auch weiterbearbeitet werden, um das Gussstück zu erhalten. Insofern kann das Verfahren optional das Bearbeiten des Gussrohlings, insbesondere umfassend Umformen, Wärmebehandeln und/oder spanend Bearbeiten des Gussrohlings, umfassen.

Das Vergießen der Schmelze kann auf unterschiedliche Art und Weise erfolgen. Beispielsweise kann das Vergießen der Schmelze eines der folgenden Gießverfahren umfassen: Gießen in eine verlorene Form oder Dauerform, Sandguss, Kokillenguss, Schleuderguss, Strangguss, Druckguss, Feinguss oder Verbundguss durch Einschleudern oder Aufspritzen. Als besonders vorteilhaft hat sich Stranggießen der Schmelze erwiesen. Insofern handelt es sich bei der vorstehend beschriebenen Gusslegierung insbesondere auch um eine Stranggusslegierung.

Insbesondere weist die Legierung bzw. der Gussrohling nach dem Gießen ein dendritisches Gefüge auf. Das Gefüge kann anwendungsspezifisch durch nachgelagerte Umform- und/oder Wärmebehandlungen verändert werden (bspw. durch Walzen und Rekristallisieren).

Die Erfindung betrifft auch die Verwendung einer der vorstehend beschriebenen Kupfer-Zinn-Molybdän-Gusslegierungen zur Herstellung von Maschinenteilen oder Getriebeteilen, wie Zahnrädern, Schneckenrädern, Laufbuchsen oder Linearführungselementen.

In der nachfolgenden Tabelle sind vorteilhafte Zusammensetzungen der vorgeschlagenen Gusslegierung zusammengefasst (Angaben in Gew.-%).

| Nr. | Sn | Mo | S | Ni | P | Verunreinigungen in Summe | Rest |
|---|---|---|---|---|---|---|---|
| I | 10,5-13,0 | 0,1-0,3 | 0,1-0,2 | < 2,0 | | < 0,8 | Cu |
| II | 7,5-8,5 | 0,1-0,3 | 0,1-0,2 | | 0,01-0,4 | < 0,8 | Cu |
| III | 9,0-11,0 | 0,1-0,3 | 0,1-0,2 | | | < 0,8 | Cu |
| IV | 13,0-15,0 | 0,1-0,3 | 0,1-0,2 | | | < 0,8 | Cu |
| V | 9,0-11,0 | 0,6-1,51 | 0,4-1,01 | | | < 0,8 | Cu |
| VI | 6,0-9,0 | 0,6-1,56 | 0,4-1,04 | < 2,0 | | < 0,8 | Cu |
| VII | 11,0-13,0 | 0,1-0,3 | 0,1-0,2 | 1,5-2,5 | | < 0,8 | Cu |
| VIII | 4,0-8,0 | 0,6-1,59 | 0,4-1,06 | 0,5-2,0 | | < 0,8 | Cu |

## Patentansprüche

1. Kupfer-Zinn-Molybdän-Gusslegierung, bestehend aus:
3,0 - 16,0 Gew.-% Zinn
0,1 - 1,6 Gew.-% Molybdän,
0,1 - 1,1 Gew.-% Schwefel,
gegebenenfalls:
bis zu 3,0 Gew.-%, insbesondere bis zu 2,5 Gew.-%, weiter insbesondere bis zu 2,0 Gew.-%, Nickel,
bis zu 0,5 Gew.-%, insbesondere bis zu 0,4 Gew.-%, Phosphor,
bis zu 1,0 Gew.-%, insbesondere bis zu 0,5 Gew.-%, Zink,
Rest Kupfer und unvermeidbare Verunreinigungen, wobei, bezogen auf Gewichtsprozent, ein Verhältnis von Schwefel zu Molybdän in der Legierung größer 0,6 beträgt.

2. Kupfer-Zinn-Molybdän-Gusslegierung nach Anspruch 1, wobei das Verhältnis von Schwefel zu Molybdän in der Legierung höchstens 2,5, insbesondere höchstens 2,0, weiter insbesondere höchstens 1,5, weiter insbesondere höchstens 1,0, weiter insbesondere höchstens 0,8, beträgt.

3. Kupfer-Zinn-Molybdän-Gusslegierung nach Anspruch 1 oder 2, wobei die Legierung 0,1 - 0,3 Gew.-% Molybdän und 0,1 - 0,2 Gew.-% Schwefel enthält.

4. Kupfer-Zinn-Molybdän-Gusslegierung nach Anspruch 1 oder 2, wobei die Legierung 0,6 - 1,6 Gew.-% Molybdän und 0,4 - 1,1 Gew.-% Schwefel enthält.

5. Kupfer-Zinn-Molybdän-Gusslegierung nach einem der vorherigen Ansprüche, wobei die Legierung 3,5 - 8,5 Gew.-%, insbesondere 4,0 - 8,0 Gew.-%, Zinn enthält.

6. Kupfer-Zinn-Molybdän-Gusslegierung nach einem der Ansprüche 1 bis 4, wobei die Legierung
7,0 - 13,5 Gew.-%, insbesondere 8,0 - 12,0 Gew.-%, weiter insbesondere 8,5 - 11,5 Gew.-%, weiter insbesondere 9,0 - 11,0 Gew.-%, Zinn enthält.

7. Kupfer-Zinn-Molybdän-Gusslegierung nach einem der vorherigen Ansprüche, wobei die Legierung 0,01 - 0,5 Gew.-%, insbesondere 0,01 - 0,4 Gew.-%, Phosphor enthält.

8. Kupfer-Zinn-Molybdän-Gusslegierung nach einem der vorherigen Ansprüche, wobei die Legierung 0,4 - 2,5 Gew.-%, insbesondere 0,5 - 2,0 Gew.-%, weiter insbesondere 1,0 - 2,0 Gew.-%, weiter insbesondere 1,5 - 2,0 Gew.-%, Nickel enthält.

9. Gussstück, insbesondere Stranggussstück, insbesondere in Strangform oder Rohrform, hergestellt durch Vergießen einer Kupfer-Zinn-Molybdän-Gusslegierung nach einem der vorherigen Ansprüche.

10. Gussstück nach dem vorherigen Anspruch, wobei ein Teil des Schwefels als Molybdän-Schwefel-Phasen der Zusammensetzung MoS₂₋ₓ mit 0 ≤ x < 1,1, insbesondere als MoS₂, vorliegt.

11. Gussstück nach dem vorherigen Anspruch, wobei bei Betrachtung im Schliff ein Flächenanteil der Molybdän-Schwefel-Phasen mehr als 0,8%, vorzugsweise mehr als 1,0%, weiter vorzugsweise mehr als 1,3%, beträgt.

12. Gussstück nach Anspruch 10 oder 11, wobei zumindest eine Teilmenge der Molybdän-Schwefel-Phasen bei Betrachtung im Schliff einen Flächeninhalt von wenigstens 30 µm² aufweisen.

13. Verfahren zum Herstellen einer Kupfer-Zinn-Molybdän-Schwefel-Legierung nach einem der Ansprüche 1 bis 8, umfassend:
- Schichten der Legierungsbestandteile in einem Schmelzofen, insbesondere Induktionsschmelzofen, wobei die Legierungsbestandteile bei Raumtemperatur zugegeben werden;
- Erzeugen einer Schmelze aus den Legierungsbestandteilen in dem Schmelzofen.

## Geänderte Patentansprüche

### Geänderte Patentansprüche gemäss Regel 137(2) EPÜ.

1. Kupfer-Zinn-Molybdän-Gusslegierung, bestehend aus:
3,0 - 16,0 Gew.-% Zinn
0,1 - 1,6 Gew.-% Molybdän,
0,1 - 1,1 Gew.-% Schwefel,
0,4 - 2,5 Gew.-% Nickel,
gegebenenfalls:
bis zu 3,0 Gew.-%, insbesondere bis zu 2,5 Gew.-%,
weiter insbesondere bis zu 2,0 Gew.-%, Nickel,
bis zu 0,5 Gew.-%, insbesondere bis zu 0,4 Gew.-%, Phosphor,
bis zu 1,0 Gew.-%, insbesondere bis zu 0,5 Gew.-%, Zink,
Rest Kupfer und unvermeidbare Verunreinigungen, wobei, bezogen auf Gewichtsprozent, ein Verhältnis von Schwefel zu Molybdän in der Legierung größer 0,6 beträgt.

2. Kupfer-Zinn-Molybdän-Gusslegierung nach Anspruch 1, wobei das Verhältnis von Schwefel zu Molybdän in der Legierung höchstens 2,5, insbesondere höchstens 2,0, weiter insbesondere höchstens 1,5, weiter insbesondere höchstens 1,0, weiter insbesondere höchstens 0,8, beträgt.

3. Kupfer-Zinn-Molybdän-Gusslegierung nach Anspruch 1 oder 2, wobei die Legierung 0,1 - 0,3 Gew.-% Molybdän und 0,1 - 0,2 Gew.-% Schwefel enthält.

4. Kupfer-Zinn-Molybdän-Gusslegierung nach Anspruch 1 oder 2, wobei die Legierung 0,6 - 1,6 Gew.-% Molybdän und 0,4 - 1,1 Gew.-% Schwefel enthält.

5. Kupfer-Zinn-Molybdän-Gusslegierung nach einem der vorherigen Ansprüche, wobei die Legierung 3,5 - 8,5 Gew.-%, insbesondere 4,0 - 8,0 Gew.-%, Zinn enthält.

6. Kupfer-Zinn-Molybdän-Gusslegierung nach einem der Ansprüche 1 bis 4, wobei die Legierung
7,0 - 13,5 Gew.-%, insbesondere 8,0 - 12,0 Gew.-%, weiter insbesondere 8,5 - 11,5 Gew.-%, weiter insbesondere 9,0 - 11,0 Gew.-%, Zinn enthält.

7. Kupfer-Zinn-Molybdän-Gusslegierung nach einem der vorherigen Ansprüche, wobei die Legierung 0,01 - 0,5 Gew.-%, insbesondere 0,01 - 0,4 Gew.-%, Phosphor enthält.

8. Kupfer-Zinn-Molybdän-Gusslegierung nach einem der vorherigen Ansprüche, wobei die Legierung 0,5 - 2,0 Gew.-%, weiter insbesondere 1,0 - 2,0 Gew.-%, weiter insbesondere 1,5 - 2,0 Gew.-%, Nickel enthält.

9. Gussstück, insbesondere Stranggussstück, insbesondere in Strangform oder Rohrform, hergestellt durch Vergießen einer Kupfer-Zinn-Molybdän-Gusslegierung nach einem der vorherigen Ansprüche.

10. Gussstück nach dem vorherigen Anspruch, wobei ein Teil des Schwefels als Molybdän-Schwefel-Phasen der Zusammensetzung MoS₂₋ₓ mit 0 ≤ x < 1,1, insbesondere als MoS₂, vorliegt.

11. Gussstück nach dem vorherigen Anspruch, wobei bei Betrachtung im Schliff ein Flächenanteil der Molybdän-Schwefel-Phasen mehr als 0,8%, vorzugsweise mehr als 1,0%, weiter vorzugsweise mehr als 1,3%, beträgt.

12. Gussstück nach Anspruch 10 oder 11, wobei zumindest eine Teilmenge der Molybdän-Schwefel-Phasen bei Betrachtung im Schliff einen jeweiligen Flächeninhalt von wenigstens 30 µm² aufweisen.

13. Verfahren zum Herstellen einer Kupfer-Zinn-Molybdän-Schwefel-Legierung nach einem der Ansprüche 1 bis 8, umfassend:
- Schichten der Legierungsbestandteile in einem Schmelzofen, insbesondere Induktionsschmelzofen, wobei die Legierungsbestandteile bei Raumtemperatur zugegeben werden;
- Erzeugen einer Schmelze aus den
Legierungsbestandteilen in dem Schmelzofen.
